# DEMANDE DE BREVET EUROPEEN

(11) **EP 3 915 699 A1**
(43) Date de publication de la demande: **01.12.2021**
(21) Numéro de dépôt: 20177457.7
(22) Date de dépôt: 29.05.2020
(51) Int. Cl.: B22F 3/00, B02C 2/00, B02C 13/28, B22D 19/02, B22D 19/04, B22D 19/06, B22D 19/08, B22F 3/23, B22F 7/00, C22C 1/04, C22C 1/05, C22C 1/10, C22C 33/02, C22C 33/04, B22F 5/00, B22F 7/06

(54) **PIÈCE D'USURE COMPOSITE CÉRAMIQUE-MÉTAL**

(71) Demandeur: Magotteaux International SA, 4051 Vaux-sous-Chevremont (BE)
(72) Inventeur: BERTON, Guy, 4210 Oteppe (BE)
(74) Mandataire: AWA Benelux

(57) **Abrégé**

La présente invention se rapporte à une pièce d'usure réalisée en fonderie avec une partie renforcée comprenant un alliage ferreux renforcé avec des carbures, nitrures, borures métalliques ou en alliages intermétalliques pour laquelle ladite partie renforcée comprend des inserts de carbures, nitrures, borures métalliques ou des composés intermétalliques préalablement fabriqués de géométrie définie insérés dans une structure infiltrable de grains agglomérés comprenant les réactifs nécessaires à la formation de carbures, nitrures, borures métalliques ou intermétalliques selon une réaction thermique auto-propagée *in situ* déclenchée lors de la coulée de l'alliage ferreux.

## Description

### Objet de l'invention

La présente invention se rapporte à une pièce d'usure réalisée en fonderie. Elle se rapporte plus particulièrement à une pièce d'usure comportant une partie renforcée selon une géométrie prédéfinie avec des inserts en céramiques préalablement fabriqués insérés dans une structure infiltrable comportant des réactifs précurseurs à la formation de céramiques lors de la coulée par réaction exothermique auto-propagée.

La présente invention propose également un procédé pour l'obtention de ladite pièce d'usure avec sa structure de renforcement.

### Etat de la technique

Les installations d'extraction et de fragmentation des minerais et en particulier le matériel de broyage et de concassage sont soumis à de nombreuses contraintes de résistance au choc et à la résistance à l'abrasion.

Dans le domaine du traitement des agrégats, du ciment et des minerais, les pièces d'usure comportent les éjecteurs et enclumes de concasseurs à axe vertical, les marteaux et battoirs de concasseurs à axe horizontal, les cônes pour concasseurs, les tables et galets de broyeurs verticaux, les plaques de blindage et releveurs de broyeurs à boulets ou à barres. Concernant les installations d'extraction minières, nous citerons, entre autres, les pompes pour sables bitumeux ou machines de forage, les pompes de mines et les dents de dragage.

Les pièces d'usure composites réalisées par coulée en fonderie comportant des parties renforcées par des céramiques crées in situ lors de la coulée par une réaction exothermique auto-propagée et initiée par la chaleur de la coulée sont bien connues de l'état de la technique.

Le document WO03/047791 propose une pièce d'usure avec une série de céramiques de type carbures, nitrures, borures ou alliages intermétalliques formées *in situ* lors d'une réaction exothermique auto-propagée (SHS). La réaction est initiée par la chaleur de la coulée de la matrice métallique et se propage rapidement en atteignant des températures supérieures à 2000°C.

Les documents WO2010/031660 ; WO2010/0311661; WO2010/031663 et WO 2010/031662 proposent des pièces d'usure avec du carbure de titane formé *in situ* par réaction exothermique auto-propagée. Il s'agit d'une structure à renforcement hiérarchique où les réactifs sont agglomérés avec une colle inorganique sous forme de grains millimétriques assemblés en « gâteau » (padding) pour former une structure géométrique infiltrable lors de la réaction exothermique auto-propagée et initiée par la coulée. Cette technologie crée une structure avec une alternance de zones à faible et à forte concentration en globules de carbure de titane, les zones à forte concentration se situant à l'endroit des grains de réactifs (ici, carbone et titane) précurseurs de la réaction de formation du carbure de titane.

La maitrise des réactions de formation de céramiques *in situ* qui se produisent aux alentours de 2500°C est difficile, raison pour laquelle on utilise souvent des « modérateurs » comme les poudres de fer pour que la réaction soit moins violente et donc mieux maitrisée, ce qui a cependant comme inconvénient que les concentrations en céramiques sont diluées et altèrent la dureté de l'ensemble. Les concentrations en carbures, nitrures et borures ainsi qu'en alliages intermétalliques sont donc limitées par ce phénomène.

Lors de la coulée, le maintien des poudres de réactifs sous forme de grains millimétriques ou des inserts compactés selon une géométrie prédéfinie peut également être problématique ce qui peut engendrer un déplacement non désiré des parties renforcées.

### Buts de l'invention

La présente invention vise à surmonter les inconvénients de l'état de la technique et notamment la difficulté d'obtention de zones de renfort comportant une très forte concentration de céramiques (>50 % en volume par exemple).
Elle vise également à intégrer des zones à forte concentration en céramiques sous forme d'inserts de géométrie prédéfinie au sein d'une structure infiltrable de réactifs précurseurs de céramiques permettant en même temps d'assurer le maintien adéquat des parties renforcées dans le moule lors de la coulée de la pièce d'usure.

### Résumé de l'invention

La présente invention divulgue une pièce d'usure comportant une partie renforcée comprenant un alliage ferreux renforcé avec des carbures, nitrures, borures métalliques ou par des alliages intermétalliques où ladite partie renforcée comprend des inserts de géométrie prédéfinie, lesdits inserts comportant des particules micrométriques de carbures, nitrures, borures métalliques ou de composés intermétalliques préfabriqués et enrobés dans une première matrice métallique (10), lesdits inserts étant insérés dans une structure de renfort infiltrée comportant une alternance périodique de zones à forte et à faible concentration de particules micrométriques de carbures, nitrures, borures métalliques ou alliages intermétalliques issues de grains agglomérés comprenant les réactifs nécessaires à une synthèse exothermique auto-propagée *in situ* déclenchée lors de la coulée de l'alliage ferreux, ledit alliage ferreux formant la seconde matrice métallique, celle-ci étant différente de ladite première matrice métallique.

Les modes d'exécution préférés de l'invention comportent au moins une, ou une combinaison quelconque appropriée des caractéristiques suivantes :
- le métal utilisé pour les particules de céramiques des inserts est le titane, l'insert préféré comportant majoritairement des particules micrométriques de carbure de titane ;
- l'insert comporte une concentration en carbures, nitrures, borures métalliques ou en éléments intermétalliques jusqu'à 90 % en volume et au moins 30%, de préférence au moins 40% et de manière particulièrement préférée au moins 50 % en volume ;
- la première matrice métallique liant les particules céramiques de l'insert comporte majoritairement du nickel, de l'alliage de nickel, du cobalt, de l'alliage de cobalt ou un alliage ferreux différent de l'alliage de coulée constituant la seconde matrice métallique ;
- l'insert comporte des particules de carbures, nitrures, borures métalliques ou des particules d'alliages intermétalliques de taille moyenne D50 inférieure à 80 µm, de préférence inférieure à 60 µm et de manière particulièrement préférée inférieure à 40 µm ;
- l'insert préfabriqué et les zones où la céramique a été formée lors de la coulée comportent des interstices micrométriques comportant des matrices métalliques différentes ;
- la structure de renfort est composée d'une alternance de zones millimétriques à forte concentration en céramique issues des agglomérats de réactifs ayant réagis et de zones millimétriques à très faible concentration en céramique formant les interstices millimétriques infiltrés par la seconde matrice métallique, le métal de coulée ;
- la structure de renfort comporte en outre des grains millimétriques d'alumine, de zircone ou d'un alliage d'alumine-zircone.

La présente invention divulgue également une méthode de fabrication d'une pièce d'usure selon l'invention comprenant les étapes suivantes :
- mise à disposition d'un moule comprenant l'empreinte d'une pièce d'usure avec une géométrie prédéfinie d'une zone à renforcer ;
- introduction et positionnement dans ladite zone à renforcer d'un mélange compact de poudres, sous forme de granulés millimétriques destinés à réagir dans une réaction exothermique auto-propagée sous la forme de granulés millimétriques, précurseurs de carbures, nitrures, borures métalliques ou de composés intermétalliques, éventuellement mélangés à une poudre modératrice entourant au moins partiellement un ou plusieurs inserts de géométrie définie préfabriqués et concentrés en carbures, nitrures, borures métalliques ou en composés intermétalliques et comportant la première matrice métallique ;
- coulée d'un alliage ferreux dans le moule, ledit alliage ferreux liquide initiant ladite réaction exothermique auto-propagée conduisant à la formation de carbures, nitrures, borures métalliques ou de composés intermétalliques dans lesdits granulés précurseurs;
- formation dans la zone renforcée de la pièce d'usure d'une macro-microstructure alternée de zones millimétriques périodiques respectivement concentrées et pauvres en carbures, nitrures, borures métalliques ou en éléments intermétalliques infiltrés par la seconde matrice métallique issue de la coulée, l'ensemble entourant au moins partiellement la ou les inserts.

Selon des modes préférés de la méthode selon l'invention les inserts de géométrie prédéfinie fabriqués préalablement à la coulée de ladite pièce d'usure ont les caractéristiques suivantes ;
- les inserts sont fabriqués selon la métallurgie des poudres ;
- le mélange compact de poudres destinées à réagir dans une réaction exothermique auto-propagée sous la forme de granulés millimétriques est constitué de carbone, de titane, d'un liant et optionnellement d'une poudre modératrice.

La présente invention divulgue également des applications principales sous forme d'un impacteur, une enclume, un cône ou un galet de broyage.

### Brève description des figures

La figure 1 représente schématiquement une pièce d'usure selon l'invention avec une zone renforcée par des inserts cylindriques en composite céramique-métal préfabriqués. Ces inserts comportent des particules micrométriques de céramiques liées dans une première matrice métallique. Ces inserts sont entourés d'une structure de zones millimétriques périodiquement alternées en forte et en faible concentration en céramiques issues de la réaction SHS de grains millimétriques de réactifs précurseurs infiltrés par la coulée constituant la seconde matrice métallique qui a déclenché une réaction exothermique de formation de particules micrométriques de céramique *in situ* à côté des inserts de céramiques préfabriqués. La seconde matrice métallique est différente de la première matrice métallique.
La figure 2 représente schématiquement le détail d'un insert de renforcement selon l'invention constitué d'inserts cylindriques en composite céramique-métal préfabriqués fixés dans une structure de grains millimétriques de réactifs précurseurs infiltrables par la coulée qui déclenchera une réaction exothermique de formation d'une céramique *in situ* à côté des inserts de céramiques préfabriqués.
La figure 3 représente schématiquement un cône mobile de concasseur avec la zone prédéfinie à renforcer par des inserts cylindriques en composite céramique-métal préfabriqués entourés d'une structure de grains millimétriques de réactifs précurseurs infiltrables.
La figure 4 représente schématiquement un marteau de concasseur avec la zone prédéfinie à renforcer par des inserts cylindriques en composite céramique-métal préfabriqués entourés d'une structure de grains millimétriques de réactifs précurseurs infiltrables.
La figure 5 représente schématiquement un battoir de concasseur avec la zone prédéfinie à renforcer par des inserts cylindriques en composite céramique-métal préfabriqués entourés d'une structure de grains millimétriques de réactifs précurseurs infiltrables.
La figure 6 représente schématiquement une dent d'excavatrice avec la zone prédéfinie à renforcer par des inserts cylindriques en composite céramique-métal préfabriqués entourés d'une structure de grains millimétriques de réactifs précurseurs infiltrables.
La figure 7 est une photo d'une structure de renfort réelle sur laquelle on distingue les inserts composites céramique-métal placés dans une structure tridimensionnelle de grains réactifs précurseurs de céramiques et qui se transformeront en céramiques lors de la coulée.
La figure 8 représente un impacteur selon l'art antérieur après usure. La ligne de contour représente le contour de la pièce avant usure.
La figure 9 représente un impacteur selon l'invention après usure. La ligne de contour représente ici aussi la pièce avant usure. On voit apparaître les inserts entourés de la structure tridimensionnelle infiltrée. Ils ont mieux résisté à l'usure.

### Liste des symboles de référence

**1** : pièce d'usure composite renforcée par une composition en céramiques aux endroits les plus exposés à l'usure.
**2 :** structure de renfort de géométrie prédéfinie infiltrée par le métal de coulée, la structure comportant, avant infiltration, de réactifs nécessaires à la formation d'une céramique à base de carbures, nitrures, borures de métal ou d'alliages intermétalliques par réaction exothermique auto-propagée.
**3** : insert en composite céramique métal préfabriqué comportant une matrice métallique différente du métal de coulée, l'insert étant intégré à la structure infiltrable, l'ensemble étant placé dans le moule destiné à recevoir le métal de coulée.
**4 :** détail de structure de renfort montrant une zone à faible concentration en particules de céramiques formées.
**5** : détail de structure de renfort montrant une zone à forte concentration en particules de céramiques formées.
**6** : métal de coulée.
**7** : particules globulaires de carbures, nitrures, borures métalliques ou éléments intermétalliques formés *in situ* lors de la coulée par réaction exothermique auto-propagée. Réaction initiée par la chaleur de la coulée.
**8** : interstices micrométriques entre les particules de céramique infiltrés par le métal de coulée de la pièce d'usure (acier ou fonte) ou partiellement composés de métal modérateur.
**9** : particules de céramique préfabriqués pouvant représenter jusqu'à 90 % du volume total de l'insert mais représentant au moins 10 % en volume, de préférence au moins 20 ou 30 %, de manière particulièrement préférée 40 ou 50 % du volume de l'insert. Ces inserts peuvent être fabriqués par n'importe quelle technologie mais le sont de préférence par métallurgie des poudres.
**10 :** première matrice métallique qui sert de liant aux particules de céramiques de l'insert préfabriqué. Cette première matrice métallique est différente de la seconde matrice métallique issue de la coulée qui infiltre la structure infiltrable.
**11:** schéma d'un cône mobile d'un concasseur comportant une structure renforcée selon l'invention.
**12:** schéma d'un marteau d'un concasseur comportant une structure renforcée selon l'invention.
**13:** schéma d'un battoir d'un concasseur comportant une structure renforcée selon l'invention.
**14:** schéma d'une dent d'excavatrice comportant une structure renforcée selon l'invention.

### Description détaillée de l'invention

La présente invention divulgue une pièce d'usure avec une résistance accrue à l'usure réalisée en fonderie conventionnelle. Elle se rapporte plus particulièrement à une pièce d'usure comportant une partie renforcée selon une géométrie prédéfinie avec des inserts en céramiques à l'échelle de quelques centimètres préalablement fabriqués insérés dans une structure tridimensionnelle infiltrable constituée de grains millimétriques agglomérés et formant une alternance périodique de grains et d'interstices millimétriques. Les grains comportent des réactifs nécessaires à la formation de céramiques lors de la coulée par réaction exothermique auto-propagée.

La structure infiltrable est donc constituée d'un agrégat de grains millimétriques de taille moyenne entre 0.5 et 10 mm, de préférence 0.7 à 6 mm et de manière particulièrement préférée entre 1 et 4 mm. Les interstices entre les grains dépendent du niveau de compactage et de la taille des grains mais sont de l'ordre du millimètre ou d'une fraction de millimètre. Les grains millimétriques contiennent un mélange homogène de poudres réactives avec si nécessaire une poudre modératrice et peuvent être agglomérés/compactés entre eux par l'utilisation d'un liant ou bien maintenues dans un conteneur métallique afin de délimiter géométriquement la zone renforcée de la pièce d'usure.

Les inserts en céramiques préalablement fabriqués et destinés à être maintenus par la structure tridimensionnelle de grains agglomérés ont quant à eux une forme quelconque, une forme cylindrique ou de type approximativement cylindrique étant cependant préférée. La taille de ces inserts en céramiques préalablement fabriqués dans le cas d'une forme cylindrique est d'un diamètre de 3 à 50 mm, de préférence de 6 à 30 mm, plus particulièrement de 8 à 20 mm et d'une hauteur de 5 à 300 mm, de préférence de 10 à 200 mm, en particulier de 10 à 150 mm.

La présente invention décrit donc une pièce d'usure renforcée sur son ou ses côtés les plus sollicités par, d'une part, une céramique préformée (composite céramique-métal) généralement obtenue par métallurgie des poudres comportant une première matrice métallique liant les particules micrométriques de céramiques, et d'autre part, d'une céramique formée *in situ* lors de la coulée de l'acier ou de la fonte liquide (la seconde matrice métallique), la première matrice métallique étant complètement indépendante de la première matrice métallique, ce qui la rend gérable sur mesure.

Cette technique permet le positionnement commode et robuste d'inserts préfabriqués de géométrie définie et concentrés en carbures, nitrures, borures métalliques ou en alliages intermétalliques et comportant une matrice métallique indépendante de celle générée par la coulée. Cette matrice métallique existant antérieurement à la coulée de la pièce d'usure est présente dès le départ dans les inserts composites céramique-métal intégrés dans une structure infiltrable formée de grains millimétriques agglomérés (padding) comportant les réactifs nécessaires à la formation de matières céramiques nécessaires à une réaction exothermique auto-propagée et qui seront formés lors de la coulée de la pièce d'usure par initiation d'une réaction SHS (« self-propagating high-temperature synthesis » en anglais : https://en.wikipedia.org/wiki/Self-propagating high-temperature synthesis).

Contrairement à ce qui est pratiqué dans l'art antérieur, on utilise ici partiellement des inserts en composite céramique-métal préformés comme par exemple un insert cylindrique ou tronconique. Cet insert peut être composé par exemple de carbures de titane, de nitrures de titane ou de carbures de chrome avec une concentration minimum de 40 % en volume dans une première matrice métallique à base de fer, manganèse, nickel ou cobalt par exemple (compositions de type DIN 1.3401, ou DIN 2.4771 par exemple) que l'on « emballe » dans une structure infiltrable composée par exemple d'un agglomérat de grains millimétriques d'un mélange de carbone et de titane, éventuellement dilué par un modérateur comme de la poudre de fer ou d'acier (par exemple acier 45CrMoV67), qui se transformera lors de la coulée de la pièce d'usure par réaction exothermique auto-propagée en TiC formé *in situ.* Ce TiC formé *in situ* et infiltré au moins partiellement par le métal de coulée (seconde matrice métallique) produira une structure « hybride » avec des zones à haute concentration de TiC à l'emplacement des inserts géométriques préalablement fabriqués avec leur propre matrice métallique (première matrice métallique à base de Ni, Mn, Co, acier, alliage de Ni), au moins partiellement entourés par une structure où les céramiques auront été formées *in situ* et où les interstices auront été infiltrés par le métal de coulée de la pièce d'usure. Il s'agit donc ici d'une zone renforcée par des inserts céramique-métal préfabriqués entourés d'une alternance périodique de zones millimétriques à forte et faible concentration en céramiques issues de la structure de grains de réactifs agglomérés (Ti + C par exemple) qui ont été transformés lors de la coulée en carbure de titane par réaction SHS.

L'expression TiC ne doit pas être interprétée au sens chimique stricte du terme mais en tant que carbure de titane au sens cristallographique car le carbure de titane possède une large plage de composition allant d'un rapport stœchiométrique C/Ti de 0,47 à 1. Il en va de même pour les autres céramiques telles que les nitrures et borures par exemple, dont les variations stœchiométriques peuvent être relativement larges.

La présente invention permet donc d'atteindre non seulement de très hautes concentrations en céramiques, généralement supérieures à 40 % en volume, pouvant aller jusqu'à 90 % en volume dans les inserts préfabriqués, mais également de choisir la première matrice métallique propre à ces inserts préfabriqués et donc d'être indépendant du métal de coulée (seconde matrice métallique) de la pièce d'usure, qui est souvent de la fonte ou de l'acier au chrome.

Les réactifs utilisés pour réaliser la structure infiltrable de grains millimétriques agglomérés peuvent être choisis parmi le groupe des ferroalliages, de préférence le FerroTi, FerroCr, FerroNb, FerroW, FerroMo, FerroB, FerroSi, FerroZr ou le FerroV. Ils peuvent aussi appartenir au groupe des oxydes, de préférence le TiO₂, FeO, Fe₂O₃, SiO₂, ZrO₂,CrO₃, Cr₂O₃,B₂O₃, MoO₃, V₂O₅, CuO, MgO et NiO, ou au groupe des métaux ou leurs alliages, de préférence, le fer, le nickel, le titane ou l'aluminium d'une part et par ailleurs, en contrepartie, le carbone, le bore ou les composés nitrurés pour former les carbures, borures ou nitrures correspondants.

A titre d'exemple non limitatif, les réactions auxquelles on peut avoir recours pour la formation de la structure « d'emballage » permettant de positionner des inserts céramique-métal préformés dans le moule pour la fabrication de la pièce d'usure sont généralement du type:
FeTi + C -> TiC + Fe
TiO₂ + Al + C -> TiC + Al₂O₃
Fe₂O₃ + Al -> Al₂O₃ + Fe
Ti + C -> TiC
Al + C + B₂O₃ -> B₄C + Al₂O₃
MoO₃ + Al + Si -> MoSi₂ + Al₂O₃
Ces réactions peuvent également être combinées entre elles.

Comme évoqué plus haut, la vitesse de réaction pourra être contrôlée par un modérateur sous forme de différents ajouts de métaux, alliages ou particules ne participant pas à la réaction (par exemple des grains d'alumine-zircone). Ces ajouts, lorsqu'ils sont réactifs, peuvent d'ailleurs être utilisés avantageusement pour modifier, selon les besoins, la ténacité ou d'autres propriétés de la structure créée *in situ.* Ceci est représenté par les réactions illustratives suivantes :
Fe₂O₃ + 2AI + xAl₂O₃ -> (1+x) Al₂O₃ + 2Fe
Ti + C + Ni -> TiC + Ni

A titre d'exemple non limitatif, les inserts en céramiques géométriques préalablement fabriqués peuvent être constitués de carbures de titane, de nitrures de titane, de carbonitrures de titane, de carbures de chrome, de nitrures de chrome, de carbonitrures de chrome, de carbures de niobium ou de carbures de tungstène, pris isolément ou en mélange entre eux.

La présente invention permet une meilleure performance des pièces d'usure réalisées en fonderie renforcées que celles de l'art antérieur grâce à l'augmentation localisée de la résistance à l'usure de la zone renforcée par la présence de plus de particules résistant à l'usure et/ou de particules de nature différente par une matrice métallique plus adaptée. Elle permet également une meilleure performance des pièces d'usure réalisées par l'ajout de zones de géométrie définie concentrées en carbures, nitrures, borures métalliques ou en alliages intermétalliques et d'une première matrice métallique existant antérieurement à la coulée de ladite pièce d'usure, en évitant l'usure préférentielle de l'alliage ferreux de la pièce d'usure autour de ces zones grâce à la structure faisant alterner à l'échelle millimétrique des zones denses en fines particules globulaires micrométriques de carbures métalliques par exemple formés *in situ* par un procédé SHS avec des zones qui en sont pratiquement exemptes au sein de la matrice métallique de la pièce au voisinage de ces dites zones, c'est-à-dire dans la structure « d'emballage » des inserts céramiques préfabriqués, tout en en améliorant l'union de ces inserts avec l'alliage ferreux de la pièce d'usure renforcée.

### Exemples

### Exemple comparatif

Dans cet exemple, la résistance d'une pièce renforcée est mesurée. Elle est fabriquée de manière analogue au procédé divulgué dans l'art antérieur (WO2010/031663). Cet art antérieur présente un impacteur composite pour broyeurs à percussion comprenant un ferro-alliage qui est renforcé sur son côté le plus exposé à l'usure avec une structure tridimensionnelle de grains millimétriques précurseurs de carbure de titane. Elle est réalisée par synthèse exothermique auto-propagée *in situ.* L'impacteur pèse 52 kg et est renforcé dans un volume d'environ 0,88 dm³.

Pour évaluer l'usure, on mesure la perte de poids de l'impacteur dans son intégralité. C'est le seul moyen de déterminer en pratique l'usure qui dépend d'une série de facteurs et notamment de la géométrie de positionnent du renfort dans l'impacteur. Bien qu'étant majoritairement usé du côté du renfort, l'impacteur est également partiellement usé en dehors de ce renfort en fonction de ce positionnement. La comparaison des usures respectives entre l'impacteur selon l'art antérieur et l'impacteur selon l'invention est illustrée aux figures 8 et 9.

Dans la structure tridimensionnelle du renfort selon l'art antérieur, il y a une alternance périodique entre des grains et des interstices millimétriques. Ces grains comportent un mélange de poudre de titane de granulométrie moyenne de 60 µm et de pureté de 98% minimale, de poudre de graphite de granulométrie inférieure à 30 µm et de pureté d'environ 99% et de poudre d'acier de granulométrie inférieure à 60 µm en tant qu'élément modérateur de réaction. Ces grains millimétriques d'environ 2,5 mm de diamètre sont compactés avec une porosité inférieure à 20%. La composition chimique de ces grains est donnée au tableau suivant pour 100 kg de grains.

| Titane | Carbone | Modérateur |
|---|---|---|
| | | Acier 45 CrMoV 6 7 |
| 63,82 kg | 14,70 kg | 21,48 kg |

Cet exemple comparatif présente donc des parties renforcées de carbures de titane réalisés exclusivement par synthèse thermique auto-propagée du titane et du carbone *in situ* pour former du carbure de titane lors de la coulée. La réaction est déclenchée par la coulée de l'alliage ferreux constitué d'un acier martensitique inoxydable de type 12CrMoV qui sera également utilisé pour les exemples selon l'invention.

Cette pièce d'usure contient donc uniquement une structure tridimensionnelle de zones alternées de forte et faible concentration en carbures de titane réalisés *in situ* du côté le plus sollicité de la pièce d'usure lors de la coulée sans contenir au départ des inserts composites céramique-métal, de type cylindre par exemple, préalablement formés dans une matrice métallique différente de l'alliage ferreux utilisé pour la coulée. Au terme de ces étapes, une forme d'un volume total renforcé de 0, 88 dm³ est fabriquée. La perte en poids constatée lors d'un test d'usure est de 3,63 kg par 100 heures de fonctionnement (kg/100h) sur l'impacteur composite pour broyeurs à percussion. Pour les exemples selon l'invention, les mêmes conditions d'utilisation et de matière à broyer seront reproduites.

### Exemples selon l'invention

### Exemple 1 :

La pièce renforcée selon l'invention comporte une zone renforcée de géométrie prédéfinie avec des inserts en céramiques préalablement fabriqués à l'échelle de quelques centimètres et préalablement insérés dans une structure infiltrable comportant des réactifs nécessaires à la formation de céramiques lors de la coulée par réaction exothermique auto-propagée. Cette structure infiltrable est constituée d'un agrégat de grains millimétriques d'une taille moyenne d'environ 2,5 mm contenant les réactifs nécessaires à la réaction. Ces grains sont agglomérés dans une structure tridimensionnelle à l'aide d'un liant organique de type résine phénolique avec une forme prédéfinie dans un moule en résine. Dans cette structure tridimensionnelle, il y a une alternance périodique entre des grains et des interstices millimétriques. Cette configuration est représentée à la figure 7.

Ces grains comportent un mélange de poudre de titane d'une granulométrie moyenne de 60 µm et de pureté de 98%, de poudre de graphite de granulométrie moyenne de 30 µm et de pureté de 99% et de poudre d'acier de granulométrie moyenne de 60 µm et comprenant une poudre d'acier de type 45CrMoV67 en tant qu'élément modérateur de réaction. Ces grains millimétriques sont compactés avec une porosité inférieure à 20%. La composition chimique de ces grains est donnée au tableau suivant pour 100 kg de grains

| Titane | Carbone | Modérateur |
|---|---|---|
| | | Acier 45 CrMoV 6 7 |
| 63,82 kg | 14,70 kg | 21,48 kg |

Les inserts en céramiques préalablement fabriqués ont une forme géométrique cylindrique. Le diamètre de ces inserts céramiques préalablement fabriqués est de 12mm, la hauteur est de 20mm. Ils sont constitués de 70-80% de carbures de titane, de 1-3% de carbures de chrome et d'un liant à base d'acier austénitique au manganèse de type DIN 1.3401. Ce liant constitue la première matrice métallique.

On positionne 67 inserts céramiques préalablement fabriqués verticalement de façon prédéfinie dans le moule en résine qui définit la zone de renforcement grâce à des encoches pratiquées dans le moule en résine et préalablement à l'ajout des grains millimétriques réactifs destinés à la réaction exothermique auto-propagée qui seront agglomérés grâce au liant organique.

Au terme de ces étapes, une structure tridimensionnelle d'un volume total de 0,88 dm³, semblable à la figure 2, est fabriquée par coulée d'un alliage de type 12CrMoV de composition : 0,15-0,20% C ; 9,00-11,00% Cr ; 0,60-1,10% Mn et 0,35-0,65% Si. Celui-ci constitue la seconde matrice métallique.

| Ex 1 (67 inserts préformés) | alliage carbures de titane et de chrome (70-80%) entourés des réactifs précurseurs en grains de titane + carbone avec modérateur poudre d'acier 45 CrMoV 6 7 |
|---|---|
| Perte en poids par 100 heures (kg/100h) | 2,02 |
| Coefficient de supériorité par rapport à l'exemple comparatif | 1,80 |

### Exemple 2 :

L'exemple 1 est répété mais cette fois, 77 inserts céramiques préalablement fabriqués sont positionnés de façon prédéfinie dans le moule en résine qui définit la zone de renforcement grâce à des encoches pratiquées dans le moule en résine et préalablement à l'ajout des grains millimétriques réactifs destinés à la réaction exothermique auto-propagée qui seront agglomérés grâce au même liant organique. Au terme de ces étapes, une structure tridimensionnelle d'un volume total de 0,88 dm³, semblable à la figure 2 est fabriquée.

Les inserts céramiques préalablement fabriqués sont constitués de 70-80% de carbures de titane, de 1-3% de carbures de chrome et d'un liant comme première matrice métallique à base d'acier austénitique au manganèse de type DIN 1.3401.

| Ex. 2 (77 inserts préformés) | alliage carbures de titane et de chrome (70-80%) entourés des réactifs précurseurs en grains de titane + carbone avec modérateur acier 45 CrMoV 6 7 |
|---|---|
| Perte en poids par 100 heures (kg/100h) | 2,06 |
| Coefficient de supériorité par rapport à l'exemple comparatif | 1,76 |

### Exemple 3 :

On répète l'exemple 1 avec 67 inserts mais cette fois, les inserts céramiques préalablement fabriqués comportent de 75-85% de carbonitrures de titane et un liant à base d'un alliage de nickel et de chrome de type DIN 2.4771 comme première matrice métallique.

| Ex.3 (67 inserts préformés) | alliage de carbures et de nitrures de titane (75-85%) entourés des réactifs précurseurs en grains de titane + carbone avec modérateur acier 45 CrMoV 6 7 |
|---|---|
| Perte en poids par 100 heures (kg/100h) | 1,95 |
| Coefficient de supériorité par rapport à l'exemple comparatif | 1,86 |

### Exemple 4 :

Il s'agit d'un exemple avec un système de grains précurseurs d'une synthèse exothermique auto-propagée (SHS) : Ti+V+C.

Ces particules sont constituées d'un mélange de poudre de titane de granulométrie moyenne de 60 µm et de pureté de 98%, de poudre de vanadium de granulométrie inférieure à 200 meshs et de poudre de graphite de granulométrie inférieure à 30µm et de pureté 99%. Ces particules sont compactées avec une porosité inférieure à 22%. La composition chimique de ces particules est donnée au tableau suivant.

| Titane | Carbone | Vanadium |
|---|---|---|
| 67,01 kg | 31,23 kg | 71,32 kg |

L'exemple 1 est répété avec à nouveau 67 inserts de même taille mais les inserts céramiques préalablement fabriqués comportent désormais de 70-80% de carbures de chrome et un liant à base d'un alliage de nickel et de chrome de type DIN 2.4771 comme première matrice métallique.

| Ex. 4 (67 inserts préformés) | Inserts en carbures de chrome (70-80%) entourés des réactifs précurseurs en grains de titane + carbone + vanadium |
|---|---|
| Perte en poids par 100 heures (kg/100h) | 2,23 |
| Coefficient de supériorité par rapport à l'exemple comparatif | 1,63 |

### Exemple 5 :

Il s'agit d'un exemple avec un système de grains précurseurs d'une synthèse exothermique auto-propagée (SHS) : Ti+V+B₄C.

Ces particules sont constituées d'un mélange de poudre de titane de granulométrie d'environ 60 µm et de pureté de 98%, de poudre de carbures de bore de granulométrie inférieure à 150 meshs et de poudre de graphite de granulométrie moyenne de 30µm et de pureté 99%.

Ces particules sont compactées avec une porosité inférieure à 22%. La composition chimique de ces particules est donnée au tableau suivant.

| Titane | Carbone | Carbure de bore |
|---|---|---|
| 20,10 kg | 16,01 kg | 7,736 kg |

Les 67 inserts céramiques préalablement fabriqués comportent de 80-90% de carbures de chrome et un liant à base d'un alliage de nickel et de chrome de type 2.4771 comme première matrice métallique.

| Ex. 5 (67 inserts préformés) | Inserts carbures de chrome (80-90%) entourés des réactifs précurseurs en grains de titane + carbone mélangés à du carbure de bore |
|---|---|
| Perte en poids par 100 heures (kg/100h) | 2,72 |
| Coefficient de supériorité par rapport à l'exemple comparatif | 1,33 |

### Exemple 6 :

Il s'agit d'un exemple avec un système de grains précurseurs d'une synthèse exothermique auto-propagée (SHS) : Ti+C entourés par des grains non réactifs d'alumine-zircone afin de modérer la réaction exothermique auto-propagée.

Ces grains précurseurs comportent un mélange de poudre de titane de granulométrie moyenne d'environ 60 µm et de pureté de 98%, de poudre de graphite de granulométrie moyenne de 30 µm et de pureté 99%. Ces grains précurseurs millimétriques d'environ 2,5 mm sont compactés avec une porosité inférieure à 20%. La composition chimique de ces grains est donnée au tableau suivant pour 100 kg de grains.

| Titane | Carbone | Alumine-zircone/ oxyde de titane 60/39/0.15 et tant que modérateur |
|---|---|---|
| 63,95 kg | 16,05 kg | 20,00 kg |

Les grains non réactifs comportent de l'alumine-zircone avec une proportion de 60% d'alumine et de 39% de zircone et 0,15 % d'oxyde de titane.

La taille moyenne de ces grains millimétriques non réactifs est de 2,1 mm.

Les inserts céramiques préalablement fabriqués sont constitués en moyenne de 70-80% de carbures de titane, de 1-3% de carbures de chrome et d'un liant à base d'acier austénitique au manganèse de type DIN 1.3401 constituant la première matrice métallique.

La proportion en poids de grains non réactifs par rapport aux grains précurseurs de réaction exothermique peut varier en volume entre 5 et 40%, préférentiellement entre 10 et 30%, plus préférentiellement entre 15 et 20%. Dans cet exemple précis, il est de 20 % en poids.

| Ex 6 (67 inserts préformés) | alliage carbures de titane et de chrome (70-80%) entourés des réactifs précurseurs en grains de titane + carbone et de grains non réactifs comportant de l'alumine-zircone |
|---|---|
| Perte en poids par 100 heures (kg/100h) | 2,82 |
| Coefficient de supériorité par rapport à l'exemple comparatif | 1,29 |

### Tableau récapitulatif et interprétation des résultats

Le tableau ci-dessous reprend les pertes de poids d'un impacteur de 52 kg à l'état neuf, dont le volume renforcé représente environ 0,88 dm³. La perte de poids est mesurée après 696 heures de fonctionnement et est ramenée sur 100 heures de fonctionnement.

| Ex | Renfort entourant l'insert préformé | Insert préformé | Nombre d'inserts préformés | Usure de l'impacteur composite (kg/100h) | Gain % |
|---|---|---|---|---|---|
| C. | Titane + carbone + poudre acier modératrice 45 CrMoV 67 | - | - | 3,63 | - |
| 1 | Titane + carbone + poudre acier modératrice 45 CrMoV 67 | alliage carbures de titane et de chrome (70-80%) | 67 | 2,02 | 80 |
| 2 | Titane + carbone + poudre acier modératrice 45 CrMoV 67 | alliage carbures de titane et de chrome (70-80%) | 77 | 2,06 | 76 |
| 3 | Titane + carbone + poudre acier modératrice 45 CrMoV 67 | alliage de carbures et de nitrure de titane (75-85%) | 67 | 1,95 | 86 |
| 4 | Titane + carbone + Vanadium | Carbures de chrome (70-80%) | 67 | 2,23 | 63 |
| 5 | Titane + carbone + carbure de bore | Carbures de chrome (80-90%) | 67 | 2,72 | 33 |
| 6 | Titane + carbone + grains non réactifs comportant de l'alumine - zircone | alliage carbures de titane et de chrome (70-80%) | 67 | 2,82 | 29 |

### Interprétation des résultats.

La performance à l'usure des différents exemples est une combinaison du taux d'usure du renfort entourant l'insert préformé, de l'insert préformé lui-même ainsi que de la zone non renforcée de l'impacteur. Ainsi, les taux d'usure de ces différentes zones ont été évalués afin d'expliquer la différence de performance des différents exemples.

Le tableau suivant reprend les taux d'usure des différentes parties en kg par 100 heures de fonctionnement.

| Ex | Inserts préformés (Kg/100H) | Renfort entourant les inserts préformés (Kg/100H) | Zone non renforcée de l'impacteur (Kg/100H) |
|---|---|---|---|
| **Comp.** | | | 2,77 |
| **1** | 0, 19 | 0,33 | 1,50 |
| **2** | 0, 19 | 0,31 | 1,56 |
| **3** | 0, 16 | 0,34 | 1,45 |
| **4** | 0,33 | 0,39 | 1,51 |
| **5** | 0,36 | 0,42 | 1,94 |
| **6** | 0,23 | 0,61 | 1,98 |

Le tableau montre que le taux d'usure des inserts préformés est dépendant de ses caractéristiques et le classement de performance des inserts préformés des exemples présentés est le suivant (du plus performant au moins performant):
a) 75-85% de carbonitrures de titane et d'un liant à base d'alliage de nickel
b) 70-80% de carbures de titane, de 1-3% de carbures de chrome et d'un liant de type acier austénitique.
c) 70-80% de carbures de chrome et d'un liant à base de nickel
d) 80-90% de carbures de chrome et d'un liant à base de nickel.

En effet la résistance à l'usure des composites céramique-métal dépend des propriétés des particules de céramique, de leur proportion et de leur distribution ainsi que de la nature du liant utilisé.

Sans prétendre à une explication scientifiquement rigoureuse, il est généralement admis qu'il existe un lien entre la performance des différents composites céramique-métal utilisés comme inserts préformés et le module d'élasticité des particules dures des constituants. En effet, il est connu que plus le module d'élasticité des particules augmente, plus leur résistance aux chocs augmente car leur déformation à contraintes équivalentes diminue. Cette relation est illustrée sur la figure suivante :

Il en découle également que les carbures de chrome sont plus fragiles que les carbures ou carbonitrures à base de titane. Ceci explique que la performance de l'exemple 5 est inférieure à celle de l'exemple 4 malgré un pourcentage supérieur de carbures de chrome dans les inserts préformés.

## Revendications

1. Pièce d'usure (1) comportant une partie renforcée (2) comprenant un alliage ferreux renforcé avec des carbures, nitrures, borures métalliques ou par des alliages intermétalliques où ladite partie renforcée (2) comprend des inserts (3) de géométrie prédéfinie, lesdits inserts (3) comportant des particules micrométriques de carbures, nitrures, borures métalliques ou de composés intermétalliques préfabriqués et enrobés dans une première matrice métallique (10), lesdits inserts (3) étant insérés dans une structure de renfort (2) infiltrée comportant une alternance périodique de zones à forte et à faible concentration (4,5) de particules micrométriques (7) de carbures, nitrures, borures métalliques ou alliages intermétalliques issues de grains agglomérés (5) comprenant les réactifs nécessaires à une synthèse exothermique auto-propagée *in situ* déclenchée lors de la coulée de l'alliage ferreux, ledit alliage ferreux formant la seconde matrice métallique (6), celle-ci étant différente de ladite première matrice métallique (10).

2. Pièce d'usure (1) selon la revendication 1 pour laquelle le métal (10) utilisé pour les particules de céramiques des inserts (3) est le titane, l'insert (3) préféré comportant majoritairement des particules micrométriques de carbures de titane.

3. Pièce d'usure (1) selon l'une quelconque des revendications précédentes dans laquelle l'insert (3) comporte une concentration en carbures, nitrures, borures métalliques ou en éléments intermétalliques jusqu'à 90 % en volume et au moins 30%, de préférence au moins 40% et de manière particulièrement préférée au moins 50 % en volume.

4. Pièce d'usure (1) selon l'une quelconque des revendications précédentes dans laquelle la première matrice métallique (10) liant les particules céramiques de l'insert (3) comporte majoritairement du nickel, de l'alliage de nickel, du cobalt, de l'alliage de cobalt ou un alliage ferreux différent de l'alliage de coulée constituant la seconde matrice métallique (6).

5. Pièce d'usure (1) selon l'une quelconque des revendications précédentes dans laquelle l'insert (3) comporte des particules (9) de carbures, nitrures, borures métalliques ou des particules d'alliages intermétalliques de taille moyenne D50 inférieure à 80 µm, de préférence inférieure à 60 µm et de manière particulièrement préférée inférieure à 40 µm.

6. Pièce d'usure (1) selon l'une quelconque des revendications précédentes dans laquelle l'insert (3) et les zones où la céramique a été formée lors de la coulée (5) comportent des interstices micrométriques (8,10) comportant des matrices métalliques différentes (6,10).

7. Pièce d'usure (1) selon l'une quelconque des revendications précédentes dans laquelle la structure de renfort (2) est composée d'une alternance de zones millimétriques à forte concentration en céramique (5) issues des agglomérats de réactifs ayant réagis et de zones millimétriques à très faible concentration en céramiques (4) formant les interstices millimétriques infiltrés par la seconde matrice métallique, le métal de coulée (6).

8. Pièce d'usure (1) selon l'une quelconque des revendications précédentes dans laquelle la structure de renfort (2) comporte en outre des grains millimétriques d'alumine, de zircone ou d'un alliage d'alumine-zircone.

9. Méthode de fabrication d'une pièce d'usure (1) selon l'une quelconque des revendications précédentes comprenant les étapes suivantes :
- mise à disposition d'un moule comprenant l'empreinte d'une pièce d'usure (1) avec une géométrie prédéfinie d'une zone à renforcer (2) ;
- introduction et positionnement dans ladite zone à renforcer (2) d'un mélange compact de poudres, sous forme de granulés millimétriques destinés à réagir dans une réaction exothermique auto-propagée sous la forme de granulés millimétriques, précurseurs de carbures, nitrures, borures métalliques ou de composés intermétalliques, éventuellement mélangés à une poudre modératrice entourant au moins partiellement un ou plusieurs inserts (3) de géométrie définie préfabriqués et concentrés en carbures, nitrures, borures métalliques ou en composés intermétalliques et comportant la première matrice métallique (10),
- coulée d'un alliage ferreux (6) dans le moule, ledit alliage ferreux liquide initiant ladite réaction exothermique auto-propagée conduisant à la formation de carbures, nitrures, borures métalliques ou de composés intermétalliques dans lesdits granulés précurseurs;
- formation dans la zone renforcée de la pièce d'usure d'une macro-microstructure alternée de zones millimétriques périodiques respectivement concentrées et pauvres en carbures, nitrures, borures métalliques ou en éléments intermétalliques infiltrés par la seconde matrice métallique (6) issue de la coulée, l'ensemble entourant au moins partiellement la ou les inserts (3);

10. Méthode de fabrication d'une pièce d'usure (1) selon la revendication 9 dans laquelle les inserts de géométrie prédéfinie (3) fabriqués préalablement à la coulée de ladite pièce d'usure le sont par métallurgie des poudres.

11. Méthode selon la revendication 9 dans laquelle le mélange compact de poudres destinées à réagir dans une réaction exothermique auto-propagée sous la forme de granulés millimétriques est constitué de carbone, de titane, d'un liant et optionnellement d'une poudre modératrice.

12. Pièce d'usure (1) selon l'une quelconque des revendications 1 à 7 réalisée sous forme d'un impacteur, une enclume, un cône ou un galet de broyage.
